# EUROPÄISCHE PATENTSCHRIFT

(11) **EP 0 078 409 B1**
(45) Veröffentlichungstag und Bekanntmachung des Hinweises auf die Patenterteilung: **04.06.1986**
(21) Anmeldenummer: 82109172.5
(22) Anmeldetag: 05.10.1982
(51) Int. Cl.: E04F 13/18

(54) **Gedämmte Aussenwandplatte**
Insulating outside wall panel
Panneau calorifuge pour mur extérieur

(30) Priorität: 29.10.1981 DE 3142867
(43) Veröffentlichungstag der Anmeldung: 11.05.1983
(73) Patentinhaber: Correcta GmbH, D-34526 Bad Wildungen (DE)
(72) Erfinder: Diehl, Hermann, Dipl.-Ing., D-6800 Mannheim 31 (DE)
(74) Vertreter: Müller, Heinz-Gerd (DE)

## Beschreibung

Die Erfindung betrifft eine gedämmte Aussenwandplatte bekannter Art, bestehend aus einer Dämmplatte, die mit einer Putzschicht versehen ist, welche sich aus körnigen und/oder pulverigen Isolierstoffen, einem mit einem Kunststofffilm überzogenen Glasfasergelege und einem Zementbinder, der mit Kunststoffdispersion versetztem Wasser angemacht wurde, zusammensetzt.

Bekannt sind Aussenwand-Dämmsysteme mit Kunststoffschäumen, die durchgehend mit Dispersionsputzen oder mineralischen Putzen versehen sind. Infolge temperaturbedingter Bewegungen kommt es vor allem im Bereich über den Fugen der Dämmelemente leicht zu Überbelastungen, was dann eine Rissebildung zur Folge hat. Deshalb können diese Systeme einwandfrei nur von Handwerksfirmen ausgeführt werden, welche in der Lage sind, die besonderen Verarbeitungsrichtlinien der Hersteller in die Tat umzusetzen. Von Nachteil ist also, dass derartige Systeme nicht von Do-it-yourselfern angewendet werden können.

Bekannt sind auch vorgefertigte Innenwandverkleidungen, bei denen auf einer Polystyrolschaumplatte ein Feinputz aus Zement PZ 35 F Polystyrolschaummehl und mittig angeordnetem Glasgelege aufgebracht ist, der mit einem durch Kunststoffdispersion (Feststoffgehalt bis zu 4%) versetztem Wasser angemacht ist. Derartige Innenwandverkleidungen haben sich bei wettergeschützten Wänden bewährt. Beim Einbau an der Aussenwand wirkt dagegen zusätzlich Regen und Frost ein, der zu einer Instabilität der Glasfasern infolge der Reaktion mit dem anwesenden Zement führt. Die Gebrauchstüchtigkeit, insbesondere die Festigkeit und Verzugsfreiheit, ist auf Dauer nicht aufrechtzuerhalten. Dieser Nachteil wird auch durch eine bei der Verarbeitung von Glasfasern üblichen Beschichtung mit einem Kunststoffilm nicht beseitigt.

Der Erfindung liegt die Aufgabe zugrunde, eine sichtbare, dämmende Verkleidung für eine dem Wind und Wetter ausgesetzte Aussenwand zu finden, welche auch von einzelnen Nicht-Fachleuten einwandfrei und mit geringem Baustellenaufwand angebracht werden kann, sowie neben einer festlegbaren Wärmedämmung ausreichende mechanische Festigkeit und Beständigkeit besitzt.

Die Aufgabe wird erfindungsgemäss dadurch gelöst, dass das Glasfasergelege mit mindestens einer hydrolytisch stabilen, wasserunlöslichen Polymerschicht von 10 bis 35 Gew.%, insbesondere 15 bis 25 Gew.%, des Polymers, bezogen auf die Glasfaser, dick ummantelt ist.

Durch die hydrolytisch stabile, wasserunlösliche Polymerschicht über der Glasfaser wird die Aussenwandplatte trotz evtl. poriger Putzschicht überraschenderweise unempfindlich gegen von aussen einwirkende Feuchtigkeit, denn das Glasgelege kann wegen der aufgebrachten dichten Schutzschicht nicht mehr durch den Zement angegriffen werden, so dass die ursprünglichen Materialeigenschaften erhalten bleiben. Weiter hat sich gezeigt, dass trotz der verhältnismässig dicken Ummantelung mit Polymeren die Kraftübertragung zwischen Putz und Glasfasern ohne zusätzliche Haftvermittler, wie z.B. funktionelle Alkoxysilane, sehr innig ist, so dass die Aussenwandplatte eine hohe Festigkeit besitzt. Dadurch wird eine Rissgefahr bei Temperaturspannungen weitgehend vermieden. Auch wird durch den sicheren Verbund die Empfindlichkeit bei der Handhabung bzw. bei der Anbringung und bei der Nutzung herabgesetzt. Darüber hinaus bleibt auch die Planizität der Aussenwandplatte erhalten, was eine saubere Arbeit erleichtert, so dass die Aussenwandplatte auch für den Eigenbau eingesetzt werden kann.

Die Kunststoffbeschichtung kann auf verschiedene Weise auf die Glasfasern aufgebracht werden. Beispielsweise können die Glasfasern als Glasfaserbündel der gewünschten Anzahl von Einzelfilamenten mit Faserdurchmesser im Bereich von ca. 5 bis 40 ₁1m durch eine Lösung, Dispersion oder Schmelze des Kunststoffs hindurchgezogen oder mit der Kunststoff-Schmelze mit Hilfe eines Extruders in einem speziellen Düsenkopf ummantelt werden.

Als Polymerüberzüge eignen sich Polymerisate aus Doppelbindungen enthaltenden Verbindungen, wie z.B. Ethylen, Propylen, Butadien, Styrol, Vinylester, Acryl- und Methacrylsäureester, wobei auch Copolymere aus zwei oder mehreren Monomerverbindungen eingeschlossen sind. Daneben kommen als Polymerüberzüge Polyurethane, Epoxidharze und Polysiloxane in Frage. Besonders bevorzugt wird Polyvinylacetat.

Als Dämmplatten können u.a. PUR-Hartschaum, Polystyrol-Hartschaum, Glasschaum und Dämmplatten aus mineralischen oder organischen Bestandteilen verwendet werden, während als Zuschlagstoffe für die Putzschicht Isolierstoffe aus vorher genannten Werkstoffen mit einem Durchmesser von 0 bis 2 mm eingesetzt werden. Weiter ist auch ein geringer Zusatz an Putzsand, insbesondere Quarzsand, möglich. Auch Farbzusätze sind denkbar.

Weiter kann eine Verringerung des Feuchtigkeitsangriffes durch Schutz- bzw. Farbanstriche erfolgen, was insbesondere bei dünnen Putzschichten (d < 5 mm) Vorteile bringt.

## Patentansprüche

Gedämmte Aussenwandplatte, bestehend aus einer Dämmplatte, die mit einer Putzschicht versehen ist, welche sich aus körnigen und/oder pulverigen Isolierstoffen, einem mit einem Kunststoffilm überzogenen Glasfasergelege und einem Zementbinder, der mit Kunststoffdispersion versetztem Wasser angemacht wurde, zusammensetzt, dadurch gekennzeichnet, dass das Glasfasergelege mit mindestens einer hydrolytisch stabilen, wasserunlöslichen Polymerschicht von 10 bis 35 Gew.%, insbesondere 15 bis 25 Gew.%, des Polymers, bezogen auf die Glasfaser, dick ummantelt ist.

## Claims

Insulated outside wall panel consisting of an insulating board which is provided with a plaster coat composed of granular and/or pulverulent insulating materials, a glass fibre web coated with a plastic film and a cement binder which has been mixed with water to which a plastic dispersion has been added, characterised in that the glass fibre web is thickly encased with at least one hydrolytically stable, waterinsoluble polymer layer of 10 to 35% by weight, in particular 15 to 25% by weight, of the polymer, based on the glass fibre.

## Revendications

Plaque murale extérieure isolante, consistant en une plaque isolante pourvue d'une couche de crépi se composant de matières isolantes granuleuses et/ou pulvérulentes, d'une assise de fibres de verre revêtue d'une matière plastique et d'un liant cimentaire qui est gâché avec de l'eau additionnée d'une dispersion de matière plastique, caractérisée en ce que l'assise de fibres de verre est pourvue d'un enrobage épais composé d'au moins une couche de polymère hydrolytique- ment stable et insoluble dans l'eau, à 10 à 35% en poids, en particulier à 15 à 25% en poids de polymère par rapport aux fibres de verre.
